# EUROPÄISCHE PATENTSCHRIFT

(11) **EP 1 226 031 B1**
(45) Veröffentlichungstag und Bekanntmachung des Hinweises auf die Patenterteilung: **10.09.2003**
(21) Anmeldenummer: 00951429.0
(22) Anmeldetag: 22.07.2000
(51) Int. Cl.: B32B 15/01, B32B 15/02

(54) **VERFAHREN ZUR HERSTELLUNG VON MEHRPHASEN-VERBUNDWERKSTOFFEN**
METHOD FOR PRODUCING MULTI-PHASE COMPOSITE MATERIALS
PROCEDE DE FABRICATION DE MATERIAUX COMPOSITES MULTIPHASES

(30) Priorität: 03.09.1999 DE 19942234
(43) Veröffentlichungstag der Anmeldung: 31.07.2002
(73) Patentinhaber: ThyssenKrupp VDM GmbH, 58791 Werdohl (DE)
(72) Erfinder: KLÖWER, Jutta, D-58675 Hemer (DE); BRUNE, Katja, D-58119 Hagen (DE)
(86) Internationale Anmeldenummer: EP0007045
(87) Internationale Veröffentlichungsnummer: WO01017767

(56) Entgegenhaltungen:
- EP-A- 0 228 774
- EP-A- 0 511 699
- EP-A- 0 672 520
- EP-A- 0 874 062
- WO-A-99/10554
- DE-A- 19 652 399

## Beschreibung

Als Trägerfolien in Automobilabgaskatalysatoren, als elektrische Heizleiter, als Komponenten in Industrieöfen, im Anlagenbau und in Gasturbinen werden oft aluminiumhaltige Nickelbasislegierungen und Edelstähle wegen ihrer ausgezeichneten Oxidationsbeständigkeit und wegen ihrer Warmfestigkeit eingesetzt. Typische Beispiele sind Nickelbasislegierungen mit 1 bis 3 Masse% Aluminium und 15 bis 30 % Chrom wie sie durch die Werkstoffe 2.4633 und 2.4851 (DIN Werkstoffnummer) und UNS 07214 (Unified Numbering System der ASTM) definiert sind. Bei hohen thermischen Beanspruchungen und/oder geringen Wanddicken reicht jedoch der Aluminiumgehalt in diesen Werkstoffen nicht aus, um über einen langen Zeitraum eine Aluminiumoxidschicht auszubilden. Es bilden sich dann lokal Chromoxide, die bei hohen Temperaturen zu lokaler Korrosion führen. Darüber hinaus dampfen Chromoxide bei Temperaturen oberhalb von 1000 °C ab und können z. B. in Industrieöfen zu einer Kontamination des Glühgutes führen.

Eine Anhebung des Aluminiumgehaltes in Knetlegierungen auf mehr als 5 Masse% war bisher wegen der mit einem hohen Aluminiumgehalt verbundenen Umformprobleme nicht möglich. Die z. B. in G. Sauthoff, "Intermetallics", VCH Weinheim, beschriebenen Entwicklungen der hochaluminiumhaltigen "Aluminide" mit bis zu 25 Masse% Aluminium führten zwar zu Werkstoffen mit den gewünschten hohen Aluminiumgehalten; diese Werkstoffe haben jedoch andere Nachteile, wie z. B. eine geringe Warmfestigkeit und eine sehr schlechte Kalt- und Warmumformbarkeit.

Die Notwendigkeit hoher Atuminiumgehalte zur Gewährleistung einer ausreichenden Hochtemperatur- und Korrosionsbeständigkeit führte auf der anderen Seite zur Entwicklung von aluminiumhaltigen Schutzschichten (NiCrAIY-Schichten), die beispielsweise zur Beschichtung von Hochtemperaturkomponenten in Gasturbinen eine weite Verbreitung gefunden haben. Beschichtete Werkstoffe sind jedoch als Halbzeuge nicht verarbeitbar, so daß diese nur begrenzt einsetzbar sind.

Zur Umgehung dieser Probleme wird in EP 0511 699 B1 ein Verfahren zur Herstellung aluminiumlegierter Eisen-Chrom-Folien beschrieben, in dem ein Fe-Cr-Stahl mit einer dünnen Schicht aus Aluminium versehen wird. Der so entstandene Verbundwerkstoff wird an die gewünschte Endabmessung oder an eine Zwischenabmessung gewalzt, wobei der endgültige, homogene Werkstoff durch eine Diffusionsglühung eingestellt wird.

Die US-A-5,336,139 beschreibt ein Verfahren, bei dem ein Verbundwerkstoff durch Walzplattieren mit Aluminium hergestellt wird.

Ein ähnliches Verfahren, mit etwas anderer Legierungszusammensetzung beschreibt die EP O 861 916 A1.

Die DE 196 52 399 A1 beschreibt ein Verfahren zur Herstellung von Eisen-Chrom-Aluminiumlegierungen für Katalysator- und Heizleiterfolien, in dem ein Eisen-Chrom-Band mit einer Aluminium-Silizium-Legierung feueraluminiert wird und nach dem Walzen an End- oder Zwischenabmessung durch eine Diffusionsglühung ein neuer, aluminiumhaltiger Werkstoff gebildet wird.

Diese Verfahren sind geeignet, wenn es sich bei dem Basismaterial um eine ferritische Eisenbasislegierung handelt. Ferritische Werkstoffe verfügen jedoch oft nicht über eine für viele Hochtemperaturanwendungen erforderliche Warmfestigkeit. Ist eine hohe Warmfestigkeit in Verbindung mit einer guten Hitzebeständigkeit gefordert, so müssen austenitische Stähle oder Nickelbasislegierungen eingesetzt werden. Austenitische Werkstoffe können jedoch bisher nicht mit derartigen Verfahren hergestellt werden, da die Diffusionsglühung bei einer Temperatur durchgeführt werden muß, bei der es bereits zu einem Aufschmelzen der Aluminiumauflage kommt.

Der Erfindung liegt demzufolge die Aufgabe zugrunde, ein wirtschaftliches Verfahren zu entwickeln, mit dem sich zur Darstellung hitzebeständiger austenitischer Werkstoffe hohe Aluminiumgehalte realisieren lassen.

Die Aufgabe wird gelöst durch ein Verfahren zur Herstellung eines Verbundwerkstoffes mit hoher Hitze- und Abrasionsbeständigkeit, indem ein Grundwerkstoff aus einer austenitischen Nickel-, Kobalt- oder Eisenbasislegierung ein- oder beidseitig mit einer Zwischenschicht aus einem ferritischen, einen Chromgehalt zwischen (in Gew.-%) 8 und 25 % beinhaltenden, Chromstahl versehen wird, auf welche ein- oder beiseitig eine Schicht aus Aluminium bzw. einer Aluminiumlegierung aufgebracht wird, und dieser aus Grundwerkstoff, Zwischenschicht und Aluminiumauflage gebildete Werkstoffverbund durch Kalt- und/oder Warmformgebung an die gewünschte Zwischen- oder Endabmessung gebracht und anschließend bei einer Temperatur oberhalb von 600°C diffusionsgeglüht wird.

Vorteilhafte Weiterbildungen des erfindungsgemäßen Verfahrens sind den zugehörigen Unteransprüchen zu entnehmen.

EP-A-874 062 beschreibt die Herstellung von hitzebeständigem Heizdraht oder von Heizband durch Auftragen einer je zur Hälfte aus Chrom und Aluminium bestehenden Pulvermischung auf einem Grundmaterial aus austenitischem, Stahl und anschließendes Glühen in Vakuum bei 1100°C. Es bildet sich eine äußere Schicht aus Al und Al-Eisenlegierung über einer Zwischenschicht aus ferritischem rostfreiem Stahl mit darin verteilten AlFe - und AlNi-Teilchen.

Das erfindungsgemäße Verfahren ist dadurch ausgezeichnet, dass eine Zwischenschicht aus einem ferritischen Chromstahl mit einem Chromgehalt zwischen 8 und 25 Masse% zwischen der Aluminiumauflage und dem Grundwerkstoff aufgebracht wird. Es hat sich überraschend gezeigt, daß bei Verwendung einer Zwischenlage aus einem ferritischem Chromstahl das Aluminium zunächst in die Zwischenschicht eindringt und dort sofort hochschmelzende Eisen-Aluminiun und Eisen-Chrom und Eisen-Chrom-Aluminium-Verbindungen bildet, bevor ein Aufschmelzen des Aluminiums erfolgt. Die Diffusionsglühung kann so bei Temperaturen oberhalb von 600 °C erfolgen.

Die Zwischenschicht kann aus einem Blech, Band, Folie oder, im Falle runder Querschnitte, aus einem Rohr bestehen. Es ist auch möglich, Zwischenschicht und Aluminiumauflage zu kombinieren, indem zunächst ein Chromstahl durch Feueraluminieren oder Plattieren mit einer Aluminiumauflage beschichtet wird und dieser Zweiphasenverbund dann auf den Grundwerkstoff plattiert wird. Alternativ kann der Verbund aus Grundwerkstoff und Chromstahl oder der Verbund aus Aluminium und Chromstahl auch direkt im Stranggießverfahren hergestellt werden. Die Dicke von Zwischenlage aus Chromstahl, Grundwerkstoff und Aluminiumschicht wird jeweils nach gewünschter Dicke und gewünschten Eigenschaften der aluminiumreichen Randschicht bestimmt.

Vorteilhaft bei diesem Verfahren ist auch, dass sich Sonderlegierungselemente, zum Beispiel sauerstoffaffine Elemente, die die Hitzebeständigkeit und die Haftung der schützenden Oxidschichten verbessern (Yttrium, Hafnium, Zirkonium, Titan, Silizium, Cer, Lanthan) in die Zwischenlage einbringen lassen und damit oberflächennah zur Verfügung stehen.

Vorteilhaft bei diesem Verfahren ist ebenfalls, dass sich durch Wahl geeigneter Kombinationen aus Grundwerkstoff, Zwischenschicht und Auflagewerkstoff Werkstoffe mit einem weitem Spektrum von Eigenschaftskombinationen herstellen lassen. So können besondere Anforderungen an die Festigkeit und an physikalische Eigenschaften des Grundwerkstoffes mit besonderen Anforderungen an Oberflächeneigenschaften wie Härte, Korrosionsbeständigkeit und Abrasionsbeständigkeit kombiniert werden.

Ein weiterer Vorteil des erfindungsgemäßen Verfahrens besteht darin, Bleche oder Rohre mit einseitiger Aluminiumanreicherung herzustellen. Hieraus ergibt sich die Möglichkeit, Halbzeuge für solche Komponenten zu erzeugen, bei denen wegen unterschiedlicher Prozessmedien auf beiden Seiten (z. B. in Wärmetauschern) unterschiedliche Anforderungen an den Werkstoff gestellt werden.

Neben der Herstellung von Halbzeugen in Form von Blechen, Bändern, Folien, Rohren, Stangen und Drähten kann der erfindungsgemäße Verbundwerkstoff eingesetzt werden für Werkzeuge zum Trennen, Schneiden und Mahlen.

Darüber hinaus sind Anwendungsgebiete im Kraftfahrzeugbau, bei Schiffsmotoren und Flugzeugtriebwerken sowie im Industrieofen- und Anlagenbau gegeben, in denen der Verbundwerkstoff als Halbzeuge zum Einsatz gebracht wird.

Die Abbildungen 1 bis 4 zeigen Ausführungbeispiele für die Herstellung eines Mehrphasenverbundwerkstoffes mit hohen Aluminiumgehalten, wie sie in den folgenden Beispielen näher erläutert werden.

### Beispiel 1:

Herstellung eines hochhitzebeständigen und hochwarmfesten Werkstoffes durch beidseitiges Plattieren (oder Feueraluminieren) einer warmfesten Nickelbasislegierung mit Aluminium oder Aluminium-Silizium.

Abb. 1 zeigt den Aufbau der verschiedenen Werkstoffe vor der Diffusionsglühung. Die Dicken von Grundwerkstoff, Zwischenlage und Aluminiumauflage werden je nach gewünschtem Verhältnis von aluminiumreicher Zone und Grundwerkstoff festgelegt. Die Zwischenlage besteht aus einem Chromstahl mit einem Chromgehalt zwischen 8 und 25 Masse %. Die Aluminiumauflage besteht aus einer Aluminium-Siliziumlegierung oder aus Reinaluminium.

Im Beispiel wurde ein Verbundwerkstoff bestehend aus einem feueraluminierten Chromstahl (Fe-Cr18) mit Zusätzen von Yttrium und Hafnium als Plattierauflage gewählt.

Die einzelnen Schichten des Werkstoffverbundes werden durch Kaltwalzen miteinander verbunden. Das Kaltwalzen erfolgt an die gewünschte Endabmessung oder eine Zwichenabmessung mit oder ohne Zwischenglühung.

Bei der Diffusionsglühung bei einer Temperatur von etwa 1100 °C dringt das Aluminium vollständig in die Zwischenlage und teilweise in den Grundwerkstoff ein. Zwischen Grundwerkstoff und Auflage entsteht eine Verbindung, wie in Abb. 2 dargestellt. Auftretende Diffusionsporen in der Grenzfläche können durch eine weitere Umformung beseitigt werden.

Die Breite der aluminiumreichen Zone wird durch Zeit und Temperatur für die Diffusionsglühung festgelegt.

Für dieses Verfahren bieten sich insbesondere hochwarmfeste und hitzebeständige Legierungen mit unzureichender Zunderbeständigkeit bei sehr hohen Temperaturen an. Hierzu gehören alle Nickel- und Kobaltbasislegierungen, die Chromoxidschichten bei hohen Temperaturen bilden wie die Werkstoffe 2.4816, 2.4855, 2.4663, 2.4856, 2.4665, 2.4665. 2.4964, 2.4683 und 2.4650 an (Angaben: DIN-Werkstoffnummern).

### Beispiel 2:

Herstellung eines hochhitzebeständigen und hochwarmfesten Werkstoffes durch beidseitiges Plattieren oder Feueraluminieren eines Edelstahles mit Aluminium oder Aluminium-Silizium.

Die Herstellung des Werkstoffes durch Kaltwalzen und Glühen des Werkstoffverbundes erfolgt wie unter Beispiel 1 beschrieben.

Für das ein- oder beidseitige Plattieren von Edelstählen bieten sich zum Beispiel warmfeste Stähle vom Typ 1.4876 an, deren Hochtemperaturkorrosionsbeständigkeit in heißen Prozessgasen durch die aluminiumhaltige Randzone signifikant verbessert wird.

### Beispiel 3:

Herstellung eines korrosions- und hitzebeständigen Verbundwerkstoffes durch einseitiges Plattieren oder Aluminieren eines korrosionsbeständigen Werkstoffes mit Aluminium oder Aluminium-Silizium.

Die Herstellung des Werkstoffes durch Kaltwalzen und Glühen des Werkstoffverbundes erfolgt wie unter Beispiel 1 beschrieben.

Das einseitige Plattieren von korrosionsbeständigen Werkstoffen gem. Abb. 3 kommt in Frage für Halbzeuge aus typischen korrosionsbeständigen Edelstählen, Reinnickel, Ni-Cu-Legierungen und Nickelbasislegierungen, die auf einer Seite einem aggressiven wäßrigem Medium (Säuren oder Alkalien, Seewasser) und auf der anderen Seite einem heißen Prozessgas ausgesetzt sind. Die aluminiumreiche Randschicht schützt den korrosionsbeständigen Werkstoff auf der Prozessgasseite gegen Hochtemperaturkorrosion.

### Beispiel 4:

Herstellung eines Fe-Ni-Werkstoffes mit geringem Ausdehnungskoeffizienten bei gleichzeitgig hoher Hitzebeständigkeit. Nach dem beschriebenen Verfahren ist es möglich, Halbzeuge aus Werkstoffen vom Typ Fe-Ni36 (1.3912) zu erzeugen, welche auch bei hohen Temperaturen noch einsetzbar ist. Üblicherweise ist die Verwendbarkeit dieser Werkstoffe auf Temperaturen unterhalb von 600 °C beschränkt.

Die Herstellung des Werkstoffes durch Kaltwalzen und Glühen des Werkstoffverbundes erfolgt wie unter Beispiel 1 beschrieben.

### Beispiel 5:

Herstellung eines Halbzeuges mit rundem Querschnitt (Rohr oder Stange) mit hohen Aluminiumgehalten im oberflächennahen Bereich durch einseitiges Aufbringen von Aluminium oder Aluminium-Silizium auf einen korrosionsbeständigen, hitzebeständigen oder hochwarmfesten Werkstoff.

Die Herstellung eines Rohres oder einer Stange erfolgt durch die üblichen Verfahren der Rohr- oder Stangenfertigung (beispielsweise Strangpressen, Kalthämmern, Pilgern oder Ziehen) des in Abb. 4 dargestellten Werkstoffverbundes aus Grundwerkstoff, Fe-Cr-Zwischenschicht und Aluminiumauflage. Die Diffusionsglühung erfolgt wie in Beispiel 1 beschrieben.

Für dieses Verfahren sind alle in den Beispielen 1-4 aufgeführten Werkstoffe geeignet.

### Beispiel 6:

Herstellung dünner Folien aus einem hitzebeständigen und warmfesten Werkstoff durch ein- oder beidseitiges Aufbringen von Aluminium oder Aluminium-Silizium auf einen korrosionsbeständigen, hitzebeständigen oder hochwarmfesten Werkstoff.

Die Herstellung erfolgt wie unter Beispiel 1 beschrieben. Der Werkstoffverbund wird mit oder ohne Zwischenglühung an dünne Folien gewalzt. Die Diffusionsglühung wird, wie im Beispiel 1 angegeben, durchgeführt. Die Glühzeiten und Glühtemperaturen werden aber so gewählt, daß sich ein homogener Aluminiumgehalt über den gesamten Folienquerschnitt einstellt, mit Ausnahme einer dünnen Randzone mit erhöhtem Aluminiumgehalt.

Für dieses Verfahren sind alle in den Beispielen 1-4 beschriebenen Werkstoffe geeignet.

## Patentansprüche

1. Verfahren zur Herstellung eines Verbundwerkstoffes mit hoher Hitzeund Abrasionsbeständigkeit, indem ein Grundwerkstoff aus einer austenitischen Nickel-, Kobalt- oder Eisenbasislegierung ein- oder beidseitig mit einer Zwischenschicht aus einem ferritischen, einen Chromgehalt zwischen (in Gew.-%) 8 und 25 % beinhaltenden, Chromstahl versehen wird, auf welchen ein- oder beiseitig eine Schicht aus Aluminium bzw. einer Aluminiumlegierung aufgebracht wird, und dieser aus Grundwerkstoff, Zwischenschicht und Aluminiumauflage gebildete Werkstoffverbund durch Kalt- und/oder Warmformgebung an die gewünschte Zwischen- oder Endabmessung gebracht und anschließend bei einer Temperatur oberhalb von 600°C diffusionsgeglüht wird.

2. Verfahren nach Anspruch 1, **dadurch gekennzeichnet, daß** als Zwischenschicht ein Blech, ein Band, eine Folie, oder im Falle runder Querschnitte ein Rohr eingesetzt wird.

3. Verfahren nach Anspruch 1 oder 2, **dadurch gekennzeichnet, daß** die Zwischenschicht und die Aluminiumauflage kombiniert werden, dergestalt, daß zunächst der Chromstahl durch Feueraluminieren oder Plattieren mit der Aluminiumauflage beschichtet und dieser Zweiphasenverbund anschließend auf den Grundwerkstoff aufgebracht, insbesondere aufplattiert, wird.

4. Verfahren nach Anspruch 1, **dadurch gekennzeichnet, daß** der Verbund aus Grundwerkstoff und Chromstahl oder der Verbund aus Chromstahl und Aluminium im Stranggießverfahren hergestellt wird.

5. Verfahren nach einem der Ansprüche 1 bis 4, **dadurch gekennzeichnet, daß** dem ferritischen Chromstahl eines oder mehrere der sauerstoffaffinen Elemente Cer, Lanthan, Hafnium, Zirkonium, Silizium, Titan, Yttrium, Calcium oder Magnesium zugegeben wird bzw. werden, wobei die Summe dieser Elemente (in Gew.-%) 0,5 % nicht übersteigt.

6. Verwendung des nach einem der Ansprüche 1 bis 5 hergestellten Verbundwerkstoffes zur Herstellung von Halbzeugen in Form von Rohren, Bändern, Folien, Blechen, Stangen und Drähten.

7. Verwendung des nach einem der Ansprüche 1 bis 5 hergestellten Verbundwerkstoffes zur Herstellung von Werkzeugen zum Trennen, Schneiden und Mahlen.

8. Verwendung des nach einem der Ansprüche 1 bis 5 hergestellten Verbundwerkstoffes zur Herstellung von Halbzeugen für Kraftfahrzeuge, Schiffsmotoren und Flugzeugtriebwerken.

9. Verwendung des nach einem der Ansprüche 1 bis 5 hergestellten Verbundwerkstoffes zur Herstellung von Halbzeugen für den Einsatz im Industrieofen- und im Anlagenbau.

## Claims

1. A method for producing a composite material having a high heat and abrasion stability, wherein a base material composed of an austenitic nickel, cobalt or iron master alloy is coated on one or two sides with an intermediate layer of a ferritic chromium steel having a chromium content comprised between (in % by mass) 8 and 25%, onto which an aluminium or aluminium alloy layer is applied on one or on both sides, and this composite material composed of base material, intermediate layer and aluminium coating is shaped into the desired intermediate or final dimension by cold and/or hot forming and is afterwards homogenized at a temperature of above 600°C.

2. A method according to claim 1, **characterized in that** a sheet metal, a band, a foil or, in case of round sections, a tube is used as intermediate layer.

3. A method according to claim 1 or 2, **characterized in that** the intermediate layer and the aluminium coating are combined, such that at first the chromium steel is coated with the aluminium coating by fire aluminizing or plating and then this two phase compound is applied, in particular plated onto the base material.

4. A method according to claim 1, **characterized in that** the compound composed of base material and chromium steel or the compound composed of chromium steel and aluminium is formed by continuous casting.

5. A method according to one of the claims 1 through 4, **characterized in that** one or more of the oxygen affine elements cerium, lanthanum, hafnium, zirconium, silicium, titanium, yttrium, calcium or magnesium is or are added to the ferritic chromium steel, wherein the total content of these elements does not exceed 0.5% (in % by mass).

6. Use of the composite material formed according to one of the claims 1 through 5 for producing semi-finished products in form of tubes, bands, foils, sheet metals, rods and wires.

7. Use of the composite material formed according to one of the claims 1 through 5 for producing separating, cutting and grinding tools.

8. Use of the composite material formed according to one of the claims 1 through 5 for producing semi-finished products for motor vehicles, ship motors and aircraft driving gears.

9. Use of the composite material formed according to one of the claims 1 through 5 for producing semi-finished products for use in the construction of industrial furnaces and installations.

## Revendications

1. Procédé de fabrication d'un matériau composite ayant une haute résistance à la chaleur et à l'abrasion, dans lequel on munit une surface ou les deux surfaces d'un matériau de base composé d'un alliage sur base de nickel, de cobalt ou de fer d'une couche intermédiaire composée d'un acier de chrome ferritique ayant une teneur en chrome comprise entre 8 et 25 % (en % en poids), sur laquelle on applique d'un côté ou des deux côtés une couche d'aluminium ou d'un alliage d'aluminium, et on lamine cette composition de matériaux formée par la couche intermédiaire et le revêtement d'aluminium à la dimension intermédiaire ou finale désirée par formage à froid et/ou à chaud et ensuite on la soumet à une homogénéisation à une température supérieure à 600°C.

2. Procédé selon la revendication 1, **caractérisé en ce qu'**on utilise une tôle, un ruban, un film ou, au cas des coupes transversales rondes, un tuyau en tant que couche intermédiaire.

3. Procédé selon la revendication 1 ou 2, **caractérisé en ce qu'**on combine la couche intermédiaire et le revêtement d'aluminium d'une telle manière que d'abord l'acier de chrome est couvert du revêtement d'aluminium par aluminage à feu ou par plaquage et ensuite ce matériau composite deux-phases est appliqué, notamment plaqué sur le matériau de base.

4. Procédé selon la revendication 1, **caractérisé en ce que** le matériau composite formé du matériau de base et de l'acier de chrome ou le matériau composite formé de l'acier de chrome et de l'aluminium est fabriqué par coulée continue.

5. Procédé selon l'une des revendications 1 à 4, **caractérisé en ce qu'**on ajoute un ou plusieurs des éléments cérium, lanthane, hafnium, zirconium, silicium, titane, yttrium, calcium ou magnésium, qui ont une affinité à l'oxygène, à l'acier de chrome ferritique, la somme de ces éléments (en % en poids) n'étant pas supérieure à 0,5%.

6. Utilisation d'un matériau composite fabriqué selon l'une des revendications 1 à 5 dans la fabrication des produits semi-finis sous forme de tuyaux, de rubans, de films, de tôles, de barres et de fils de fer.

7. Utilisation d'un matériau composite fabriqué selon l'une des revendications 1 à 5 dans la fabrication des outils de séparation, de coupage et de broyage.

8. Utilisation d'un matériau composite fabriqué selon l'une des revendications 1 à 5 dans la fabrication des produits semi-finis pour des automobiles, des moteurs de bateaux et des propulseurs d'avion.

9. Utilisation d'un matériau composite fabriqué selon l'une des revendications 1 à 5 dans la fabrication des produits semi-finis pour l'utilisation dans la construction des fours industriels et des installations.
